# EUROPÄISCHE PATENTSCHRIFT

(11) **EP 1 313 917 B1**
(45) Veröffentlichungstag und Bekanntmachung des Hinweises auf die Patenterteilung: **12.05.2004**
(21) Anmeldenummer: 02702307.6
(22) Anmeldetag: 24.01.2002
(51) Int. Cl.: D21H 17/01, D21H 19/00

(54) **VERFAHREN ZUR WIEDERVERWERTUNG VON SPUCKSTOFF**
METHOD FOR RECYCLING PULP REJECTS
PROCEDE DE RECYCLAGE DE DECHETS DE PATE

(30) Priorität: 08.05.2001 DE 10122331
(43) Veröffentlichungstag der Anmeldung: 28.05.2003
(73) Patentinhaber: Alpha Calcit Füllstoff Gesellschaft mbH, 50997 Köln (DE)
(72) Erfinder: MÜNCHOW, Dieter, c/o Alfa Calcit Füllstoff Gmbh, 50997 Köln (DE)
(74) Vertreter: Jönsson, Hans-Peter, Dr.
(86) Internationale Anmeldenummer: PCT/EP2002/000699
(87) Internationale Veröffentlichungsnummer: WO 2002/090651

(56) Entgegenhaltungen:
- EP-A- 0 183 863
- EP-A- 0 486 904
- EP-A- 0 493 726
- EP-A- 0 625 611
- DE-A- 3 116 905
- DE-A- 3 148 749
- DE-A- 3 414 460
- DE-A- 4 000 558
- DE-A- 19 631 150

## Beschreibung

Gegenstand der Erfindung ist ein Verfahren zur Wiederverwertung von Spuckstoff der Papier-, Pappe- und Kartonherstellung sowie die Verwendung zur Herstellung von Papier in der Papiermasse oder als Streichfarbe für die Papierindustrie.

Bei der Herstellung von Papier werden dem Rohstoff, d. h. Zellstoff, Holz, Strohzellstoff oder Hardernhalbstoff auch Altpapierhalbstoff, Füllstoffe und Pigmente zugesetzt, mit denen eine geschlossene Oberfläche erzielt werden soll, um die Eigenschaften des Papiers, insbesondere den Weißgrad, die Opazität und die Bedruckbarkeit des Papiers zu verbessern.

Fast alle Papiere werden mit Füllstoffen versetzt, die besonders Druckund Schreibpapieren eine gleichmäßige Formation, bessere Weiche, Weiße und Griff geben. Diese meist "Asche" genannten Füllstoffe, da sie bei der Verbrennunganalyse als Asche zurückbleiben, werden entweder der Fasersuspension zugegeben oder beim Streichen aufgetragen.

Naturdruckpapiere (ungestrichene Papiere) enthalten bis zu 35 Gew. -% Füllstoffe, gestrichene Papiere 25 Gew-% bis 50 Gew.-%. Die Füllstoffmenge hängt sehr vom Verwendungszweck des Papiers ab. Stark beschwerte Papiere besitzen geringere Festigkeiten und schlechteres Leimungsvermögen.

Der Füllstoffanteil in der Papiermasse liegt üblicherweise zwischen 5 bis 35 Gew.-% und besteht aus Primärpigment oder aus rezirkulierten Streichpigmenten, die von Reststreichfarben oder gestrichenem Ausschuss stammen können. Neben der Weiße des Füllstoffs, der für weißgetönte Papiere wichtig ist, spielt die Korngröße eine wesentliche Rolle, da sie die Füllstoffausbeute stark und die physikalischen Eigenschaften des Papiers, insbesondere die Porosität beeinflusst. Der im Papier verbleibende Füllstoffanteil beträgt zwischen 20 und 80 % der der Fasersuspension zugesetzten Menge.

Entsprechend dem Verbrauch haben folgende Produkte als Füllstoff und Streichpigment heute größere Bedeutung: Kaolin, Calciumcarbonat, präzipitiertes Calciumcarbonat (PCC) künstliche Aluminiumsilikate und - oxidhydrate, Titandioxid, Satin-Weiß, Talkum und Calciumsilicat.

Im Anschluss an das Streichen von Papieren mit Streichfarben werden diese oftmals nach dem Trocknen mit einer Klinge geglättet. Der hierbei anfallende sogenannte Spuckstoff, auch Streichgries, gestrichener Ausschuss oder Cleaner-Reject genannt, besteht größtenteils aus Mineralien und Fasern und kann 1 bis 4 % vom Gesamtvolumen des produzierten Papiers betragen und wird in den überwiegenden Fällen auf Deponien entsorgt. So ist beispielsweise vorgeschlagen worden, den Spuckstoff über Schneckenextruder zu verdichten und zu kompaktieren, um so das Volumen zur verringern. Die Gesamtmenge des anfallenden Spuckstoffs, die der Entsorgung zugeführt wird, wird jedoch nicht verringert.

Eine weitere Möglichkeit der Behandlung des Spuckstoffs bestand in der Vergangenheit darin, diesen mit Hilfe von Zentrifugal-Cleanern teilweise aufzubereiten, um somit die Fasern einerseits und/oder die Streichfarben und Füllstoffe andererseits abzutrennen und wenigstens teilweise wieder zu verwenden.

EP-A-0 183 863 beschreibt die Aufarbeitung von gemischtem Altpapier EP-A-0 493 726 betrifft die Aufarbeitung einer Faserstoffkomponente, bei der an den Faserteilchen Thermoplaste angelagert werden.

Die Aufgabe der vorliegenden Erfindung besteht in der Bereitstellung eines neuen umweltfreundlichen Konzepts, den Spuckstoff insbesondere der Zentrifugal-Cleaner zu behandeln und der möglichst vollständigen Wiederverwertung zugänglich zu machen.

Die Aufgabe der Erfindung besteht insbesondere in der Bereitstellung eines Verfahrens zur Wiederverwertung von Spuckstoff bei gleichzeitiger Einsparung von Energiekosten und Rohstoffkosten, Transportkosten sowie Deponiekosten.

Die vorstehend genannte Aufgabe wird erfindungsgemäß gelöst durch ein Verfahren zu Wiederverwertung von festem Spuckstoff aus der Papier-, Pappe- und Kartonherstellung, insbesondere der Zentrifugal-Cleaner aus der Papier-, Pappe- und Kartonherstellung, dadurch gekennzeichnet, dass man Spuckstoff, der Fasern, Streichfarbe und/oder Füllstoff enthält, gegebenenfalls unter Zusatz von Wasser, auf die gewünschte Korngrößenverteilung vermahlt und als Rohstoff für die Papiermasse und/oder Streichfarbe einsetzt.

Der feste Spuckstoff enthält wertvolle Rohmaterialien, die mit Hilfe der vorliegenden Erfindung zurückgewonnen werden können und nach der Vermahlung in verschiedene Prozesse der Papierherstellung zurückgeleitet werden können. Besonders der Spuckstoff von Papierfabriken, die gestrichene Papier- oder Kartonsorten herstellen, enthält jede Menge von Streichfarbenflocken. Je dicker die Streichschicht, desto schwieriger ist die Rückgewinnung der Flocken mit der Technologie des Standes der Technik. Doppelt gestrichene Sorten oder gestrichene Kartonsorten können hier als besondere Beispiele erwähnt werden. Eine weitere Gruppe der Papierindustrie sind die SC-papierherstellenden Betriebe, die große Mengen an Füllstoffen durch Spuckstoffe verlieren.

Mit Hilfe der vorliegenden Erfindung wird der Spuckstoff nunmehr gemahlen und gegebenenfalls mit Wasser, Streichfarbe, Füllstoff und/oder Füllstoff-Slurry versetzt. Die Spuckstoff-Slurry oder das gemahlene Pulver wird dann wieder dem Kreislauf der Papierherstellung für die Papiermasse und/oder als Streichfarbe zugeführt.

Bei genauer Untersuchung des Spuckstoffes können Fraktionen von Füllstoffen, Streichfarbenflocken, Fasersuspensionsresten, wie beispielsweise Faserklumpen oder -splitter sowie Fremdkörper, beispielsweise Sand entdeckt werden.

Nach der Vermahlung des Spuckstoffes entspricht die Verteilung der Partikelgrößen des Spuckstoffes im wesentlichen der ursprünglichen Verteilung in den Streichfarben, Füllstoffen oder Füllstoff-/Pigment-Slurries. Gleichzeitig kann so mit Hilfe der vorliegenden Erfindung mehr als 95 % des gesamten Spuckstoffes oder auch die vollständige Menge zurückgewonnen und wieder in die Produktion geleitet werden.

Der erfindungsgemäß aufbereitete Spuckstoff fungiert dann beispielsweise als Füllstoff, wodurch der Verbrauch an Frisch-Füllstoff oder Pigment konsequent reduziert werden kann.

Erfindungsgemäß wird die Vermahlung des Spuckstoffes vorzugsweise in einem Zentrifugal-Cleanersystem nach der letzten von gewöhnlich mehreren Phasen eines Zentrifugal-Cleaners installiert. Der Gutstoff von dem Zusatzcleanersystem wird in eine vorhergehende Phase rückgeleitet und die Restmenge des Spuckstoffs bildet den endgültigen Reject.

Der einfachste Einsatzbereich ist in einem vorhandenen Cleanersystem so vorgesehen, dass die Vermahlung nach der vorletzten Cleanerphase installiert und der letzte Cleanervorgang als Endstufe eingesetzt wird.

Bei der Durchführung des erfindungsgemäßen Verfahrens zeigte sich, dass die Verteilung der Partikelgrößen der Streichfarbenflocken verfeinert worden ist und die ursprüngliche Verteilung der Pigmentpartikel erzielt wurde. Dies konnte aus der Menge der feineren Partikel ersehen werden, besonders bei der Differenzialverteilung. Die Faserknoten wurden herausgelöst und überwiegend feingemahlen.

In der Papierherstellung ist es üblich, die Füllstoffe und Streichpigmente sowohl als Pulver oder in Form einer konzentrierten Slurry, die vorzugsweise 30 bis 85 Gew.-% Feststoffanteile aufweist für die Papiermasse oder für die Streichfarbenherstellung, einzusetzen. Die frischen Füllstoffe und Pigmente werden üblicherweise von den Herstellern mit der gewünschten Weiße und Korngrößenverteilung als Slurry oder als Pulver zur Verfügung gestellt.

Bei der Aufbereitung von Spuckstoff ist es naturgemäß erforderlich, den Grobschmutzanteil, der aus Splittern, Sandkörnern und sonstigen Unreinheiten besteht, abzutrennen und zu verwerfen. Üblicherweise werden hierzu mehrstufige Zentrifugal-Cleaner eingesetzt. Der so erhaltene Siebdurchgang besteht aus Fasern, Füllstoffen, Pigmenten, Feinsand, Schwarzpartikeln und Agglomeraten aus Füllstoffen und Pigmenten oder Pigmenten, Fasern und Füllstoffen. Unter Füllstoff werden dabei üblicherweise die in der Papiermasse eingesetzten Feinteilchen verstanden; unter Pigment werden die in der Streichfarbe eingesetzten feinen Teilchen verstanden.

Als bekannte Verfahren zur Abtrennung der unerwünschten Bestandteile des Spuckstoffs bieten sich hier die Flockung und Sedimentation, die Filtrierung, Siebung und/oder Zentrifugierung an. In diesem Falle liegt dann üblicherweise ein Gemisch unterschiedlicher Pigmente vor, das häufig Kaolin, Calciumcarbonat und Talkum enthält. Durch Flockung und Umladung bilden sich bei den Abtrennungsverfahren häufig Agglomerate, die nun erfindungsgemäß gemahlen werden können.

Das Vermahlen als Pulver oder zu Slurry kann erfindungsgemäß kontinuierlich oder diskontinuierlich in üblichen Trockenmühlen oder Nassmühlen, insbesondere Rührwerkskugelmühlen, beispielsweise mit einem Inhalt von 700 bis 5000 I oder größer durchgeführt werden. Zum Einsatz kommen Mahlmedien, vorzugsweise Mahlkugeln, insbesondere mit einem Durchmesser von 1 bis 4 mm.

Zur Aufbereitung werden üblicherweise Siebe, vorzugsweise Bogensiebe zum Abscheiden von Verunreinigungen (Kugelbruch, Trennstoffe, Rost etc.) eingesetzt. Lasermessinstrumente dienen der Bestimmung und Steuerung der Mahlfeinheit während des Mahlvorgangs und der Rechner-gestützten Steuerung der Rührwerkskugelmühlenanlage.

Zur Herstellung von neuen Streichfarben oder auch gegebenenfalls zum Einsatz in der Papiermasse ist daher unter Umständen eine Anhebung der Weiße nach an sich bekannten Verfahren erforderlich. Die Zerstörung von Agglomeraten, die das Laufverhalten einer Streichfarbe am Blade (Klinge) durch Rakelstreifen stören und die Eigenschaften des Strichs negativ beeinflussen, ist besonders bevorzugt. Zusätzlich eingesetzte Dispergierhilfsmittel, Füllstoffe und Pigmente bei dem Mahlprozess verringern den Gesamtverbrauch dieser Materialien.

In dem Spuckstoff kann das Verhältnis von Füllstoffen und/oder Pigmenten zu Fasern in einer großen Bandbreite variieren. Besonders bevorzugt ist es im Sinne der vorliegenden Erfindung Spuckstoff mit einer gegebenenfalls angereicherten Konzentration an Füllstoffen und/oder Streichfarbe einzusetzen, die im Bereich von 5 bis 90 Gew.-%, insbesondere 30 Gew.-% bis 70 Gew.-% bezogen auf den Feststoffgehalt liegt. So kann der Faseranteil einerseits oder der Füllstoff- und/oder Streichfarbenanteil andererseits beispielsweise von 1 bis 99 Gew.-% oder 99 bis 1 Gew.-% variieren. Anreicherung im Sinne der vorliegenden Erfindung beinhaltet insbesondere den Zusatz von Frischfüllstoff und/oder Frischpigment.

Im Rahmen der vorliegenden Erfindung werden daher vorzugsweise nach der Vermahlung als Frischpigment und/oder Frischfüllstoff Kaolin, natürliche oder gefällte Calciumcarbonate, künstliche oder natürliche Aluminiumsilikate und -oxidhydrate, Titandioxid, Satin-Weiß, Dolomit, Glimmer, Metall-, insbesondere Aluminiumflakes, Bentonit, Rutil, Magnesiumhydroxid, Gips, Schichtsilikate, Talkum, Calciumsilikat sowie sonstige Steine und Erden zugesetzt.

Bevorzugterweise wird Frischpigment oder Frischfüllstoff als Pulver, wässrige frischpigmenthaltige und/oder frischfüllstoffhaltige Slurries in Anwesenheit des Spuckstoffs und gegebenenfalls üblichen Mahlhilfsmitteln und/oder Dispergierhilfsmitteln zu einer Slurry mit einem Feststoffgehalt von beispielsweise 30 bis 85 Gew.-%, insbesondere 40 bis 75 Gew.-% eingesetzt.

Bevorzugterweise beträgt die zugesetzte Menge an Fasern, Streichfarbe und/oder Füllstoff (recycelt oder frisch) 1 bis 100 Gew.-%, bezogen auf den Spuckstoff.

Besonders bevorzugt ist der Zusatz von Wasser, um den erfindungsgemäß vermahlenen Spuckstoff in einer verdünnten Slurry für den Stoffauflauf einzusetzen. Slurries mit einem Feststoffgehalt von 5 bis 50 Gew.-%, insbesondere 10 bis 20 Gew.-% werden bevorzugt eingesetzt. Dementsprechend wird erfindungsgemäß in einer bevorzugten Ausführungsform in Gegenwart von Wasser in einer Menge von 1 bis 1000 Gew.-%, insbesondere 100 bis 1000 Gew.-%, bezogen auf den Feststoffgehalt vermahlen.

Der Spuckstoff wird vorzugsweise zu einem Slurry oder einem Pulver mit einer Korngrößenverteilung von
10 bis 99 Gew.-% an Teilchen < 1 µm, insbesondere
10 bis 95 Gew.-% an Teilchen < 1 µm
jeweils bezogen auf den Äquivalentdurchmesser vermahlen.

Aus EP 0 625 611 A1 sind Korngrößenverteilungen für Streichpigmente bekannt, die auch mit Hilfe der vorliegenden Erfindung vorzugsweise eingestellt werden. So ist es besonders bevorzugt im Sinne der vorliegenden Erfindung, daß die Pigmente folgende Korngrößenverteilung aufweisen:
a) 95 bis 100 Gew.-% an Teilchen < 10 µm
b) 50 bis 100 Gew.-% an Teilchen < 2 µm, insbesondere 50 bis 95 Gew.-% an Teilchen < 2 µm
c) 27 bis 95 Gew.-% an Teilchen < 1 µm, insbesondere 27 bis 75 Gew.-% an Teilchen < 1 µm und
d) 0,1 bis 55 Gew.-% an Teilchen < 0,2 µm, insbesondere 0,1 bis 35 Gew.-% an Teilchen < 0,2 µm,
jeweils bezogen auf den Äquivalentdurchmesser der Teilchen.

Erfindungsgemäß ist darüber hinaus eine große Variation der Weiße und Korngrößenverteilung möglich, die insbesondere durch die Art und Dauer der Mahlung gesteuert werden kann. So ist es möglich, vor Ort relativ groben Frischfüllstoff und Wasser mit einer großen Menge an Spuckstoff zu vermischen, um diese Slurry nach der Vermahlung in die Papiermasse einzubringen. In gleicher Weise ist es möglich, vor Ort durch Einsatz einer geringeren Menge an Spuckstoff diese zur feineren Vermahlung mit Frischpigment einzusetzen, was dann als Streichpigment, insbesondere im Vorstrich dient.

Auch wenn im Sinne der vorliegenden Erfindung an sich bekannte Netzmittel, Stabilisierungsmittel, Mahlhilfsmittel und Dispergierhilfsmittel während der Vermischung und der Vermahlung des Spuckstoffs eingesetzt werden können, wie sie beispielsweise aus EP 0 625 611 A1 bekannt sind, so ist doch erfindungsgemäß die erforderliche Menge gegenüber dem Stand der Technik deutlich verringert. Der Spuckstoff enthält bereits eine gewisse Menge der genannten Mittel, die erfindungsgemäß dem Papierherstellungsverfahren wieder zugeführt werden.

Die mit Hilfe der vorliegenden Erfindung erhältlichen Pulver oder Slurries können besonders vorteilhaft in der Papierindustrie, insbesondere zur Herstellung einer Streichfarbe für den Papierstrich oder in der Papiermasse eingesetzt werden. Bei einem geringen Faseranteil wird der erfindungsgemäß vermahlene Spuckstoff, vorzugsweise in der Streichfarbe, bei hohem Faseranteil vorzugsweise in der Papiermasse eingesetzt. Erfindungsgemäß wird eine gute Retention auf dem Sieb erhalten. Besonders bevorzugt ist die Verwendung des erfindungsgemäß vermahlenen Spuckstoffs zur Herstellung von Offsetpapier. Darüber hinaus eignen sich die erfindungsgemäßen Slurries auch zur Herstellung einer Streichfarbe für leichtgewichtige, gestrichene Papiere, insbesondere auch bei hoher Auftragsgeschwindigkeit, sowie zur Herstellung von Rollen-Offsetpapieren, insbesondere zur Herstellung von leichtgewichtigen, gestrichenen Rollen-Offsetpapieren, das Streichen von Karton und Spezialpapier, wie Etiketten, Tapeten, Silikonrohpapier, selbstdurchschreibend, sowie der Beimischung bei Tiefdruckpapieren. In diesem Sinne sind die erfindungsgemäß erhältlichen Streichpigment-Slurries, insbesondere einsetzbar im Bogenoffset, insbesondere für den Bogenoffset-Einfachstrich, Bogenoffset-Doppelstrich: Bogenoffset-Vorstrich und Bogenoffset-Deckstrich; - im Rollenoffset, insbesondere für den LWC-Rollenoffset-Einfachstrich, Rollenoffset-Doppelstrich: Rollenoffset-Vorstrich und Rollenoffset-Deckstrich; - im Tiefdruck, insbesondere für den LWC-Tiefdruck-Einfachstrich, Tiefdruck-Doppelstrich: Tiefdruck-Vorstrich und Tiefdruck-Deckstrich; - im Karton, insbesondere für den Karton-Doppelstrich: Karton-Vorstrich und Karton-Deckstrich und für Spezialpapiere, insbesondere für Etiketten und flexible Verpackungen.

Das Verfahren bietet die Möglichkeit, die erfindungsgemäß hergestellten Pigment-Slurries ohne Qualitätseinbuße bei den damit hergestellten Rohpapieren, Strichen und insbesondere den Endqualitäten einzusetzen.

Nachfolgend werden beispielhaft einige Streichrezepturen angegeben, die mit Hilfe der vorliegenden Erfindung erhalten werden können (alle Angaben in Gewichtsteile fest gerechnet (atro/Wirkstoff)). Hierbei können die Mengen an Füllstoffen und/oder Pigment-Slurries teilweise oder vollständig durch entsprechende Mengen aus erfindungsgemäß vermahlenem Spuckstoff ersetzt werden:

### 1. Bogenoffset

### 1.1 Bogenoffset-Einfachstrich

70 Gew.-Teile handelsübliches CaCO₃ (Typ 90)
30 Gew.-Teile handelsüblicher Clay (fein, z. B. US No. 1)
11 Gew.-Teile handelsüblicher Latex (Acrylat)
0,6 Gew.-Teile handelsübliche Carboxymethylcellulose (CMC)
0,8 Gew.-Teile handelsüblicher Härter (Harnstoff-Formaldehyd-, Melamin-Formaldehyd-, Epoxidharz)
0,5 Gew.-Teile handelsüblicher Aufheller (Opt.)
0,5 Gew.-Teile handelsübliches Ca-Stearat

| | |
|---|---|
| Feststoffgehalt | 64 % |
| Brookfield-Viskosität (100/min) | 1.200 mPas |
| pH-Wert | 8,5 |

### 1.2 Bogenoffset-Doppelstrich

### 1.2.1 Bogenoffset-Vorstrich

100 Gew.-Teile handelsübliches CaCO₃ (Typ 60 oder 75)
10 Gew.-Teile handelsüblicher Latex
4 Gew.-Teile handelsübliche Stärke (native, oxidierte-, Mais- oder Kartoffelstärke)
0,8 Gew.-Teile handelsüblicher Härter (Harnstoff-Formaldehyd-, Melamin-Formaldehyd-, Epoxidharz)
0,5 Gew.-Teile handelsüblicher Aufheller (Opt.)

| | |
|---|---|
| Feststoffgehalt | 66 % |
| Brookfield-Viskosität (100/min) | 1.100 mPas |
| pH-Wert | 9,0 |

### 1.2.2 Bogenoffset-Deckstrich

70 Gew.-Teile handelsübliches CaCO₃ (Typ 90)
30 Gew.-Teile handelsüblicher Clay (fein, z. B. US No. 1)
10 Gew.-Teile handelsüblicher Latex (Acrylat)
0,6 Gew.-Teile handelsübliche CMC
0,8 Gew.-Teile handelsüblicher Härter (Harnstoff-Formaldehyd-, Melamin-Formaldehyd-, Epoxidharz)
0,5 Gew.-Teile handelsüblicher Aufheller (Opt.)
0,7 Gew.-Teile handelsübliches Ca-Stearat

| | |
|---|---|
| Feststoffgehalt | 64 % |
| Brookfield-Viskosität (100/min) | 1.200 mPas |
| pH-Wert | 8,5 |

### 2. Rollenoffset

### 2.1 LWC-Rollenoffset-Einfachstrich

50 Gew.-Teile handelsübliches CaCO₃ (Typ 90)
50 Gew.-Teile handelsüblicher Clay (fein/ engl. Clay)
2 Gew.-Teile handelsübliche Stärke (native, oxidierte-, Mais- oder Kartoffelstärke)
12 Gew.-Teile handelsüblicher Latex (XSB)
0,8 Gew.-Teile handelsüblicher Härter (Harnstoff-Formaldehyd-, Melamin-Formaldehyd-, Epoxidharz)
0,7 Gew.-Teile handelsüblicher Aufheller (Opt.)
0,5 Gew.-Teile handelsübliches Ca-Stearat

| | |
|---|---|
| Feststoffgehalt | 62 % |
| Brookfield-Viskosität (100/min) | 1.400 mPas |
| pH-Wert | 8,5 |

### 2.2 Rollenoffset-Doppelstrich

### 2.2.1 Rollenoffset-Vorstrich

100 Gew.-Teile handelsübliches CaCO₃ (Typ 60 oder 75)
4 Gew.-Teile handelsübliche Stärke (native, oxidierte-, Mais- oder Kartoffelstärke)
12 Gew.-Teile handelsüblicher Latex (XSB)
0,8 Gew.-Teile handelsüblicher Härter (Harnstoff-Formaldehyd-, Melamin-Formaldehyd-, Epoxidharz)
0,5 Gew.-Teile handelsüblicher Aufheller .(Opt.)

| | |
|---|---|
| Feststoffgehalt | 66% |
| Brookfield-Viskosität (100/min) | 1.200 mPas |
| pH-Wert | 9,0 |

### 2.2.2 Rollenoffset-Deckstrich

60 Gew.-Teile handelsübliches CaCO₃ (Typ 95)
40 Gew.-Teile handelsüblicher Clay (fein/ engl. Clay)
10 Gew.-Teile handelsüblicher Latex (XSB)
0,6 Gew.-Teile handelsübliche CMC
0,8 Gew.-Teile handelsüblicher Härter (Harnstoff-Formaldehyd-, Melamin-Formaldehyd-, Epoxidharz)
0,5 Gew.-Teile handelsüblicher Aufheller (Opt.)
0,5 Gew.-Teile handelsübliches Ca-Stearat

| | |
|---|---|
| Feststoffgehalt | 64 % |
| Brookfield-Viskosität (100/min) | 1.200 mPas |
| pH-Wert | 8,5 |

### 3. Tiefdruck

### 3.1 LWC-Tiefdruck-Einfachstrich

70 Gew.-Teile handelsüblicher Clay (normal/engl. Clay)
30 Gew.-Teile handelsübliches Talkum
5,0 Gew.-Teile handelsüblicher Latex (Acrylat-Alleinbinder)
0,2 Gew.-Teile handelsüblicher Verdicker (synth.)
1,0 Gew.-Teile handelsübliches Ca-Stearat

| | |
|---|---|
| Feststoffgehalt | 58 % |
| Brookfield-Viskosität (100/min) | 1.200 mPas |
| pH-Wert | 8,5 |

### 3.2 Tiefdruck-Doppelstrich

### 3.2.1 Tiefdruck-Vorstrich

100 Gew.-Teile handelsüblicher CaCO₃ (Typ 75)
6,0 Gew.-Teile handelsüblicher Latex (Acrylat-Alleinbinder)
0,3 Gew.-Teile handelsüblicher Verdicker (synth.)
0,5 Gew.-Teile handelsübliches Ca-Stearat

| | |
|---|---|
| Feststoffgehalt | 66 % |
| Brookfield-Viskosität (100/min) | 1.200 mPas |
| pH-Wert | 9,0 |

### 3.2.2 Tiefdruck-Deckstrich

85 Gew.-Teile handelsüblicher Clay (engl. Clay)
15 Gew.-Teile handelsüblicher Clay (calcinierter Clay)
5,0 Gew.-Teile handelsüblicher Latex (Acrylat-Alleinbinder)
0,2 Gew.-Teile handelsüblicher Verdicker (synth.)
0,8 Gew.-Teile handelsübliches Ca-Stearat

| | |
|---|---|
| Feststoffgehalt | 57 % |
| Brookfield-Viskosität (100/min) | 1.300 mPas |
| pH-Wert | 8,5 |

### 4. Karton

### 4.1 Karton-Doppelstrich

### 4.1.1 Karton-Vorstrich

100 Gew.-Teile handelsübliches CaCO₃ (Typ 75)
3 Gew.-Teile handelsübliche Stärke (native, oxidierte-, Mais- oder Kartoffelstärke)
14 Gew.-Teile handelsüblicher Latex (XSB)
0,8 Gew.-Teile handelsüblicher Härter (Harnstoff-Formaldehyd-, Melamin-Formaldehyd-, Epoxidharz)
0,5 Gew.-Teile handelsüblicher Aufheller (Opt.)

| | |
|---|---|
| Feststoffgehalt | 66 % |
| Brookfield-Viskosität (100/min) | 1.000 mPas |
| pH-Wert | 9,0 |

### 4.1.2 Karton-Deckstrich

50 Gew.-Teile handelsübliches CaCO₃ (Typ 90)
50 Gew.-Teile handelsüblicher Clay (fein/ engl. Clay)
13 Gew.-Teile handelsüblicher Latex (Acrylat)
2 Gew.-Teile handelsüblicher Cobinder (Acrylat)
0,8 Gew.-Teile handelsüblicher Härter (Harnstoff-Formaldehyd-, Melamin-Formaldehyd-, Epoxidharz)
0,6 Gew.-Teile handelsübliches Ca-Stearat

| | |
|---|---|
| Feststoffgehalt | 60 % |
| Brookfield-Viskosität (100/min) | 1.200 mPas |
| pH-Wert | 8,5 |

### 5. Spezialpapier

### 5.1 Etiketten

70 Gew.-Teile handelsüblicher Clay (normal/engl. Clay)
10 Gew.-Teile handelsübliches TiO₂ (Rutil)
20 Gew.-Teile handelsübliches CaCO₃ (Typ 90)
16 Gew.-Teile handelsüblicher Latex (XSB)
0,5 Gew.-Teile handelsüblicher Härter (EH) (Harnstoff-Formaldehyd-, Melamin-Formaldehyd-, Epoxidharz)
0,6 Gew.-Teile handelsübliches Ca-Stearat

| | |
|---|---|
| Feststoffgehalt | 60 % |
| Brookfield-Viskosität (100/min) | 1.200 mPas |
| pH-Wert | 8,5 |

### 5.2 Flexible Verpackung

80 Gew.-Teile handelsüblicher Clay (normal/engl. Clay)
20 Gew.-Teile handelsübliches CaCO₃ (Typ 90)
14 Gew.-Teile handelsüblicher Latex (Acrylat)
0,8 Gew.-Teile handelsübliche CMC
0,5 Gew.-Teile handelsüblicher Härter (Harnstoff-Formaldehyd-, Melamin-Formaldehyd-, Epoxidharz)
0,6 Gew.-Teile handelsüblicher Aufheller (Opt.)
1,0 Gew.-Teile handelsübliches Ca-Stearat

| | |
|---|---|
| Feststoffgehalt | 58 % |
| Brookfield-Viskosität (100/min) | 1.200 mPas |
| pH-Wert | 8,5 |

### Ausführungsbeispiel:

Streichgries aus dem Prozess einer handelsüblichen Papiermaschine des Standes der Technik wurde in einer 15 Gew.-%igen Suspension zu einer Slurry mit einer Korngröße von < 10µm vermahlen und dem Stoffauflauf der Papiermasse zugesetzt.

Kurz nach dem Anschluss der Mahl-Anlage mit dem erfindungsgemäß vermahlenen Spuckstoff konnte ein Anstieg des Aschegehalts im Papier festgestellt werden.

Der Aschegehalt stieg an, die Dosierung von Füllstoff konnte folglich reduziert werden. Von der Mahl-Anlage wurden der Stoffbütte ca. 16 bis 18 l/min Pigmentslurry aus vermahlenem Spuckstoff zugeführt. Um den Aschegehalt auf vorgegebenem gleichem Niveau zu halten, konnte die übliche Dosierung von Frischfüllstoff von 10 l/h auf 6,0 l/h gesenkt werden.

In dem erfassten Zeitraum lief die Mahl-Anlage ohne Störungen. Der Aschegehalt des Stoffauflaufs schwankte in dem üblichen Maße. Die Retention fiel anfangs leicht ab, stieg aber im Verlauf des Versuchs auf die üblichen Werte. Die Einsparung betrug ca. 240 l/h Frischpigmentslurry.

Der Testlauf über rund 10 Stunden zeigte, dass der aufbereitete Streichgries nach dem erfindungsgemäßen Verfahren wieder als Füllstoff in der Masse eingesetzt werden kann ohne Retentionsverlust.

Angaben zur Zusammensetzung der Spuckstoff-Slurries:

| | |
|---|---|
| Feststoffgehalt | ca. 24,0 % |
| Pigmentanteil | ca. 85,0 % bezogen auf den Feststoffgehalt |
| Faseranteil | ca. 15,0 % bezogen auf den Feststoffgehalt |

## Patentansprüche

1. Verfahren zur Wiederverwertung von **festem** Spuckstoff **aus der Papier-, Pappe- und Kartonherstellung,** insbesondere der Zentrifugal-Cleaner aus der Papier-, Pappe- und Kartonherstellung, **dadurch gekennzeichnet, dass** man Spuckstoff, der Fasern, Streichfarbe und/oder Füllstoff enthält, gegebenenfalls unter Zusatz von Wasser, auf die gewünschte Korngrößenverteilung vermahlt und als Rohstoff für die Papiermasse und/oder Streichfarbe einsetzt.

2. Verfahren nach Anspruch 1, **dadurch gekennzeichnet, dass** man die Abtrennung des Spuckstoffs durch Flockung und Sedimentation, Filtrierung, Siebung und/oder Zentrifugieren durchführt.

3. Verfahren nach Anspruch 1, **dadurch gekennzeichnet, dass** man Spuckstoff mit einer Konzentration an Füllstoffen und/oder Streichpigmenten in einer Menge von 1 bis 99 Gew.-%, insbesondere 30 bis 70 Gew.-%, bezogen auf den Feststoffgehalt einsetzt.

4. Verfahren nach Anspruch 3, **dadurch gekennzeichnet, dass** man Spuckstoff mit einer Konzentration an Fasern in einer Menge von 1 bis 99 Gew.-%, insbesondere 30 bis 70 Gew.-%, bezogen auf den Feststoffgehalt einsetzt.

5. Verfahren nach einem oder mehreren der Ansprüche 1 bis 4, **dadurch gekennzeichnet, dass** man den Spuckstoff in Gegenwart von 1 bis 1000 Gew.-%, insbesondere 100 bis 1000 Gew.-% Wasser, bezogen auf den Feststoffgehalt vermahlt.

6. Verfahren nach einem oder mehreren der Ansprüche 1 bis **4, dadurch gekennzeichnet, dass** man übliche Mahlhilfsmittel und/oder Dispergierhilfsmittel zu einer Slurry mit einem Feststoffgehalt von 30 bis 85 Gew.-%, insbesondere 40 bis 75 Gew.-% zusetzt.

7. Verfahren nach einem der Ansprüche 1 bis 6, **dadurch gekennzeichnet, dass** man übliche Mahlhilfsmittel und/oder Dispergierhilfsmittel in einer Menge von 1 bis 100 Gew.-%, bezogen auf den Spuckstoff zusetzt.

8. Verfahren nach einem oder mehreren der Ansprüche 1 bis **7, dadurch gekennzeichnet, dass** man Spuckstoff zu einer Slurry oder einem Pulver mit einer Korngrößenverteilung von
10 bis 99 Gew.-% an Teilchen <1 µm, insbesondere
10 bis 95 Gew.-% an Teilchen < 1 µm,
jeweils bezogen auf den Äquivalentdurchmesser vermahlt.

9. Verfahren nach einem oder mehreren der Ansprüche 1 bis **8, dadurch gekennzeichnet, dass** man Spuckstoff zu einem Pulver und/oder einer Slurry mit einer Korngrößenverteilung von
a) 95 bis 100 Gew.-% an Teilchen <10 µm
b) 50 bis 100 Gew.-% an Teilchen < 2 µm, insbesondere 50 bis 95 Gew.-% an Teilchen < 2 µm
c) 27 bis 95 Gew.-% an Teilchen < 1 µm, insbesondere 27 bis 75 Gew.-% an Teilchen < 1 µm und
d) 0,1 bis 55 Gew.-% an Teilchen < 0,2 µm, insbesondere 0,1 bis 35 Gew.-% an Teilchen < 0,2 µm,
jeweils bezogen auf den Äquivalentdurchmesser der Teilchen vermahlt.

10. Verfahren einem oder mehreren der Ansprüche 1 bis 9, **dadurch gekennzeichnet, dass** man die Vermahlung des Spuckstoffs in einer Trockenmühle oder einer Nassmühle, insbesondere in einer vertikalen Rührwerkskugelmühle vornimmt.

11. Verwendung einer Spuckstoff-Slurry nach einem oder mehreren der vorhergehenden Ansprüche zur Herstellung einer Vorstrichmasse für die Papierindustrie, insbesondere von Streichfarben für verschiedene Segmente, wie Bogenoffset, Rollenoffset, Tiefdruck, Karton und Spezialpapiere.

12. Verwendung von Spuckstoff als Slurry oder Pulver nach einem der Ansprüche 1 bis 10 für den Masseeinsatz in der Papierherstellung.

## Claims

1. A process for recycling solid cleaner rejects from the preparation of paper, paperboard and cardboard, especially from centrifugal cleaners from the preparation of paper, paperboard and cardboard, **characterized in that** cleaner rejects, which contain fibers, coating pigments and/or fillers, are milled to the desired grain size distribution, optionally with the addition of water, and employed as a raw material for the paper stock and/or coating slurry.

2. The process according to claim 1, **characterized in that** the separation of the cleaner rejects is effected by flocculation and sedimentation, filtering, screening and/or centrifuging.

3. The process according to claim 1, **characterized in that** cleaner rejects having a concentration of fillers and/or coating pigments in an amount of from 1 to 99% by weight, especially from 30, to 70% by weight, based on the solids content, are employed.

4. The process according to claim 3, **characterized in that** cleaner rejects having a concentration of fibers in an amount of from 1 to 99% by weight, especially from 30 to 70% by weight, based on the solids content, are employed.

5. The process according to one or more of claims 1 to 4, **characterized in that** said cleaner rejects are milled in the presence of from 1 to 1000% by weight, especially from 100 to 1000% by weight, of water, based on the solids content.

6. The process according to one or more of claims 1 to 4, **characterized in that** usual milling aids and/or dispersing aids are added to a slurry having a solids content of from 30 to 85% by weight, especially from 40 to 75% by weight.

7. The process according to any of claims 1 to 6, **characterized in that** usual milling aids and/or dispersing aids are added in an amount of from 1 to 100% by weight, based on the cleaner rejects.

8. The process according to one or more of claims 1 to 7, **characterized in that** cleaner rejects are milled to a slurry or powder having a grain size distribution of
from 10 to 99% by weight of particles < 1 µm, especially
from 10 to 95% by weight of particles < 1 µm,
respectively based on the equivalent diameter.

9. The process according to one or more of claims 1 to 8, **characterized in that** cleaner rejects are milled to a powder and/or slurry having a grain size distribution of
a) from 95 to 100% by weight of particles < 10 µm;
b) from 50 to 100% by weight of particles < 2 µm, especially from 50 to 95% by weight of particles < 2 µm;
c) from 27 to 95% by weight of particles < 1 µm, especially from 27 to 75% by weight of particles < 1 µm; and
d) from 0.1 to 55% by weight of particles < 0.2 µm, especially from 0.1 to 35% by weight of particles < 0.2 µm;
respectively based on the equivalent diameter of the particles.

10. The process according to one or more of claims 1 to 9, **characterized in that** the milling of the cleaner rejects is performed in a dry mill or wet mill, especially in a vertical agitator ball mill.

11. Use of a cleaner reject slurry according to one or more of the preceding claims for the preparation of a precoating slurry for the paper industry, especially of coating slurries for various segments, such as sheet-fed offset, rotary offset, intaglio printing, cardboard and special papers.

12. Use of cleaner rejects as a slurry or powder according to any of claims 1 to 10 to be employed in the stock in papermaking.

## Revendications

1. Procédé pour le recyclage des refus d'épuration solides de la fabrication du papier, de carton et des boîtes en carton, notamment des épurateurs centrifuge de la fabrication du papier, de carton et des boîtes en carton, **caractérisé en ce qu'**on broie des refus d'épuration qui contiennent des fibres, de la masse de couchage et/ou de la charge, éventuellement avec l'addition d'eau, jusqu'à obtention de la répartition granulométrique souhaitée et que l'on utilise le produit obtenu pour la pâte à papier et/ou pour la masse de couchage.

2. Procédé selon la revendication 1, **caractérisé en ce qu'**on effectue la séparation des refus d'épuration par floculation et sédimentation, filtrage, tamisage et/ou centrifugation.

3. Procédé selon la revendication 1, **caractérisé en ce qu'**on utilise des refus d'épuration ayant une concentration de charges et/ou de pigments de couchage de 1 à 99 % en poids, en particulier de 30 à 70 % en poids, par rapport à la teneur en matières solides.

4. Procédé selon la revendication 3, **caractérisé en ce qu'**on utilise des refus d'épuration ayant une concentration de fibres de 1 à 99 % en poids, en particulier de 30 à 70 % en poids, par rapport à la teneur en matières solides.

5. Procédé selon l'une au moins des revendications 1 à 4, **caractérisé en ce qu'**on broie les refus d'épuration en présence de 1 à 1000 % en poids, en particulier de 100 à 1000 % en poids, d'eau, par rapport à la teneur en matières solides.

6. Procédé selon l'une au moins des revendications 1 à 4, **caractérisé en ce qu'**on ajoute des auxiliaires de broyage et/ou, auxiliaires de dispersion usuels à une boue liquide ayant une teneur en matières solides de 30 à 85 % en poids, en particulier de 40 à 75 % en poids.

7. Procédé selon l'une quelconque des revendications 1 à 6, **caractérisé en ce qu'**on ajoute des auxiliaires de broyage et/ou auxiliaires de dispersion usuels dans une quantité de 1 à 100% en poids, par rapport aux refus d'épuration.

8. Procédé selon l'une au moins des revendications 1 à 7, **caractérisé en ce qu'**on broie des refus d'épuration pour former une boue liquide ou une poudre ayant une répartition granulométrique de
10 à 99 % en poids de particules < 1 µm, en particulier de
10 à 95% en poids de particules < 1 µm,
par rapport au diamètre équivalent des particules.

9. Procédé selon l'une au moins des revendications 1 à 8 **caractérisé en ce qu'**on broie des refus d'épuration pour former une poudre et/une boue liquide ayant une répartition granulométrique de
a) 95 à 100% en poids de particules < 10 µm;
b) 50 à 100 % en poids de particules < 2 µm, en particulier de 50 à 95% en poids de particules < 2 µm;
c) 27 à 95 % en poids de particules < 1 µm, en particulier de 27 à 75% en poids de particules < 1 µm; et
d) 0,1 à 55 % en poids de particules < 0,2 µm, en particulier de 0,1 à 35% en poids de particules < 0,2 µm;
par rapport au diamètre équivalent des particules.

10. Procédé selon l'une au moins des revendications 1 à 9, **caractérisé en ce qu**'on effectue le broyage des refus d'épuration dans un broyeur sec ou dans un broyeur humide, notamment dans un broyeur-agitateur vertical à boulets.

11. Utilisation d'une boue liquide de refus d'épuration selon l'une au moins des revendications précédentes pour fabriquer une masse de précouche pour l'industrie du papier, en particulier des masses de couchage pour différentes branches comme les machines offset pour imprimer les feuilles, les rotatives offset à bobines, l'héliogravure, le carton et les papiers spéciaux.

12. Utilisation des refus d'épuration en forme de boue liquide ou de poudre selon l'une quelconque des revendications 1 à 10 pour la mise en oeuvre de la masse lors de la fabrication du papier.
